# FASCICULE DE BREVET EUROPEEN

(11) **EP 1 035 931 B1**
(45) Date de publication et mention de la délivrance du brevet: **21.06.2006**
(21) Numéro de dépôt: 98958311.7
(22) Date de dépôt: 02.12.1998
(51) Int. Cl.: B22C 1/02

(54) **COMPOSITION FLUIDE CAPABLE DE PRODUIRE DU CARBONE BRILLANT AU COURS DE LA COULEE DU METAL ET SON PROCEDE DE PREPARATION**
FLÜSSIGE ZUSAMMENSETZUNG DIE BEIM GIESSEN GLANZKOHLENSTOFF BILDEN KANN UND VERFAHREN ZU SEINER HERSTELLUNG
FLUID COMPOSITION CAPABLE OF PRODUCING SHINY CARBON DURING METAL CASTING AND PREPARATION METHOD

(30) Priorité: 03.12.1997 FR 9715239
(43) Date de publication de la demande: 20.09.2000
(73) Titulaire: Huttenes Albertus France (S.A.R.L.), 60723 Pont Sainte Maxence (FR)
(72) Inventeur: BUCHLER, Manfred, F-60300 Senlis (FR)
(74) Mandataire: Breese, Pierre
(86) Numéro de dépôt international: PCT/FR1998/002602
(87) Numéro de publication internationale: WO 1999/028064

(56) Documents cités:
- EP-A- 0 549 547
- DE-A- 2 158 947
- DE-A- 3 841 473
- DE-A- 19 643 514
- US-A- 3 666 706
- DATABASE WPI Section Ch, Week 8311 Derwent Publications Ltd., London, GB; Class A81, AN 83-26363K XP002074961 & JP 58 020344 A (KAO CORP)

## Description

La présente invention concerne le domaine de la fonderie, et se rapporte plus particulièrement à une nouvelle composition de générateur de carbone brillant.

Les générateurs de carbone brillant sont des substances carbonées qui sont ajoutées au sable de moulage dans les fonderies pour dégager, au moment de la coulée, des matières volatiles de types hydrocarbures, dont le rôle est de créer une atmosphère réductrice dans l'enceinte du moule, et de former un dépôt de carbone d'apparence graphitique sur la surface des pièces, améliorant ainsi leur aspect.

Traditionnellement, la poudre de houille, finement broyée, est la substance la plus utilisée, avec une capacité de génération de carbone brillant de l'ordre de 8 à 10 % de son poids. D'autres substances, telles que les goudrons, les bitumes, certaines résines, ou des polymères tels que le polystyrène, sont utilisées souvent en mélange avec de la poudre de houille, pour augmenter la capacité de génération de carbone brillant.

La plupart des générateurs de carbone brillant sont utilisés sous forme d'une poudre finement divisée, dont la taille des grains est inférieure à 650 microns, avec plus de 50 % inférieur à 150 microns.

Mais ces poudres, organiques par nature, à forte teneur en poudre de houille, sont susceptibles d'auto-échauffement, d'explosion de poussières, de mottage dans les silos.

Afin d'éviter ces inconvénients, certains fabricants, dont la Demanderesse, ont cherché à remplacer les poudres par des liquides telles que des huiles bitumineuses. La pratique a montré que ces huiles ne pouvaient être incorporées au sable en quantité suffisante pour satisfaire au besoin de carbone brillant, car le sable devenait trop plastique, et le dégagement de fumées à la coulée était trop important. L'utilisation de ces huiles est donc restée limitée à quelques cas particuliers. D'autres fabriquants ont essayé de commercialiser des suspensions de poudre de houille dans l'eau, mais ce produit s'est avéré trop onéreux, par rapport à la poudre de houille classique.

Le brevet US 3,666,706 résout le probleme de la toxicité de la poudre de houille en la remplaçant par un polymère d'hydrocarbures aromatiques des types polystyrène, polypropylène, polyethylène.

Certains fabriquants ont contourné le problème du stockage des matériaux pulvérulents, en les mélangeant avec de la bentonite, qui est un autre composant habituel du sable de moulage en fonderie. Ces mélanges, qui ont conquis une part importante du marché européen, présentent un rapport générateurs de carbone brillant / Bentonite compris entre 5 et 0,2.

Mais l'influence favorable de tels mélanges sur les problèmes de sécurité au stockage ne devient perceptible que pour des teneurs en bentonite élevées et ces problèmes de sécurité ne sont pas vraiment réglés. Par ailleurs, ces mélanges sont moins souples à utiliser en fonderie car le ratio générateurs de carbone brillant / Bentonite est prédéfini, ce qui oblige souvent les fonderies à maintenir un petit stock de générateurs de carbone brillant séparé.

Les problèmes de toxicité des hydrocarbures aromatiques polycycliques générés par les générateurs de carbone brillant comme de la houille, justifie la recherche de nouveaux produits de remplacement ou d'enrichissement, dont le choix est toutefois restreint du fait des critères sévères concernant le stockage de matière pulvérulente.

La présente invention vise précisément à offrir une solution aux problèmes énoncés ci-dessus. Ce but est atteint grâce à un additif pour les sables de moulage en fonderie permettant de générer du carbone brillant consistant en une composition fluide comprenant au sein d'un support liquide des particules d'au moins une substance, autre que la houille, capable de produire du carbone brillant au cours de la coulée du métal selon la revendication 1.

La teneur en support liquide dans la composition fluide de l'invention est inférieure à 60% en poids de ladite composition. Le support liquide est de l'eau mélangé avec au moins un liquide organique, qui peut être également choisi parmi les liquides organiques provenant de la distillation du pétrole ou de la houille ou encore des dérivés liquides extraits de végétaux. On peut citer comme exemple, les solvants aromatiques, les acides gras, certains dérivés naphténiques ou terpéniques, ainsi que leur mélange. Dans les compositions de l'invention où le support liquide est un mélange d'eau et d'au moins un liquide organique, l'eau représente avantageusement au moins 30 % du poids du support liquide et/ou au moins 5 % en poids de la composition fluide de l'invention.

Par composition fluide, on entend aussi bien des liquides, que des suspensions ou des pâtes, sensiblement homogènes au moins lors de leur emploi.

La teneur en particules d'une substance, autre que la houille, capable de produire du carbone brillant dans la composition fluide de l'invention est comprise entre environ 85 et 5 % en poids de la composition. De préférence au moins 50 % en poids des particules dans la composition de l'invention présentent une taille inférieure à environ 500 microns.

Toutes particules de substance connue pour leur capacité à produire du carbone brillant au cours de la coulée du métal dans le moule, utilisée dans l'art antérieur sous forme pulvérulente, sont utilisables dans le cadre de la présente invention. On peut citer notamment les bitumes, la gilsonite, les résines coumarone-indène, l'albores, certaines polyoléfines ou les polymères qui en sont dérivés, les composés résineux obtenus par le traitement des résidus de fabrication du bis-phénol A, etc....

Mais ces particules peuvent aussi être constituées de tout autre matière potentiellement intéressante mais présentant des inconvénients pour une application sous forme pulvérulente, notamment en raison de caractéristiques physiques défavorables comme par exemple une mauvaise aptitude à être broyés, une humidité élevée, une propension au mottage ou à la ségrégation granulaire. Ces matières sont souvent des déchets issus de la production de polymères, lesquelles sont aujourd'hui le plus souvent incinérées. A titre d'exemples de telles matières ont peut citer les résidus de la fabrication en émulsion ou en suspension de polyoléfines ou de leurs copolymères, résidus souvent constitués de boues ou de fines humides, ou encore les résidus de la sélection granulométrique de résines échangeuses d'ions.

L'invention concerne donc de façon générale l'utilisation au sein d'un support liquide de particules de composés résineux et plus particulièrement de particules de polymère ou copolymère ou leur mélange dont les chaînes macromoléculaires comportent à raison de 80 % au moins de leur poids, des atomes de carbone et d'hydrogène. Parmi ceux-ci, l'invention envisage préférentiellement ceux dont :
- La capacité de générer du carbone brillant est d'au moins 15 % en poids de leur poids, mesurée selon la méthode définie par l'industrie Allemande de la fonderie dans Bestimmung von glanzkohlenstoff - V. D. G. p. 85, October 1980.
- La teneur en matières volatiles est d'au moins 50 % mesurée selon la méthode ISO 562-1981 et lesdites matières volatiles se dégagent à 80 % au moins, entre 200°C et 500°C.

Des particules de substances capables de produire du carbone brillant préférées selon l'invention ont une teneur en hydrocarbures aromatiques polycycliques faible (benzo-A-pyrène < 50ppm) et une teneur en souffre inférieure à 3 %.

La composition fluide selon l'invention peut en outre comporter une quantité adéquate d'un ou plusieurs agents de tenue en suspension, de rhéologie ou de surface pour éviter la décantation des particules ou la séparation de phases liquides. Parmi ceux-ci, on peut citer les argiles, les bentones, les tensio-actifs et les polysaccharides.

La composition fluide de l'invention peut également comprendre un ou plusieurs additifs connus pour leurs effets favorables dans le sable de moulage, pour en améliorer par exemple la fluidité, la cohésion ou le serrage. Il peut s'agir par exemple d'huiles saponifiées, d'acides gras ou de leurs esters saponifiés ou non, de glycols, de graphite, ou d'additifs agissant sur l'activation de la bentonite comme certaines bases.

La composition fluide selon l'invention peut également comprendre un ou plusieurs additifs connus pour leur effet anti-gel comme les éthylènes glycols, ou leur effet antibactérien comme le formol.

Bien que l'un des buts de la présente invention soit de supprimer pour des raisons de santé au poste de travail, l'utilisation de la houille en tant que générateur de carbone brillant, il peut s'avérer utile, pour des raisons techniques, économiques ou de disponiblité de matière première, d'incorporer dans la composition fluide de l'invention de la poudre de houille dont la taille des particules est avantageusement inférieure à 600 microns. Dans ce cas, la teneur en poids de la poudre de houille dans ladite composition sera de préférence inférieure à 50 %.

Selon un mode de réalisation avantageux de la composition fluide de l'invention, celle-ci comprend jusqu'à environ 50 % et de préférence 30 % de son poids, d'une poudre minérale poreuse comme par exemple :
- le coke, dont 80 % en poids sera constitué par des particules dont la taille est inférieure à environ 500 microns, et de préférence dont 70 % en poids sera constitué par des particules dont la taille est inférieure à 200 microns,
- un matériau granulaire siliceux ou silico-alumineux poreux dont la taille des particules est inférieure à 600 microns.

L'invention concerne aussi un procédé de préparation d'une composition fluide selon l'invention consistant à incorporer dans le support liquide des particules d'au moins une substance, autre que la houille, capable de produire du carbone brillant, soit sous forme de particules fines dont la taille est inférieure à 500 microns à raison de 50 % de leur poids, sèches ou humides, soit par broyage en phase humide avec ledit support liquide. Le support liquide et les particules utilisés dans ce procédé sont conformes à ceux décrits précédemment dans la composition fluide de l'invention.

L'invention concerne encore l'utilisation de particules d'une substance, autre que la houille, capable de produire du carbone brillant au cours de la coulée de métal dans le moule, pour la préparation d'une composition fluide constituant un additif pour les sables de moulage en fonderie.

Lesdites particules sont du type défini précédemment dans la composition fluide de l'invention.

L'invention concerne enfin l'utilisation d'un additif défini précédemment pour la préparation d'une composition pour moulage en fonderie, ainsi qu'une composition pour moulage en fonderie à base de sable comprenant un tel additif et son procédé de préparation. Un procédé de préparation d'une composition pour moulage en fonderie consiste à mélanger au sable de fonderie, provenant par exemple du retour après décochage, une quantité d'au moins 0,05 % en poids d'un additif selon l'une quelconque des revendications 1 à 15, soit directement, soit par l'intermédiaire d'un pré-mélange avec d'autre matières.

D'autres avantages et caractéristiques de l'invention apparaîtront à la lecture des exemples qui suivent concernant la préparation et l'utilisation de la composition fluide de l'invention en fonderie.

L'exemple qui suit concerne les essais d'utilisation, en tant que générateur de carbone brillant en fonderie, des fines de sélection granulométrique issues en tant que déchets de la fabrication de copolymère styrène-di-vinyl-benzène (S-DVB) pour résines échangeuses d'ions.

Ces fines ont tout d'abord été utilisées sous forme pulvérulente conformément à la méthode de l'art antérieur, en les mélangeant avec de la poussière de houille, à raison de 30 % de fines de S-DVB pour 70 % de poussière de houille. On constate en vidant ce mélange sur un plateau et en tapotant légèrement le plateau que les grains de fines S-DVB se séparent nettement des grains de houille, et donc que le mélange devient très facilement hétérogène, ce qui empêche son utilisation en fonderie.

Le mélange ci-dessus a donc été incorporé dans un liquide puis la composition fluide obtenue a été utilisée dans un moule de fonderie :
a) Fabrication d'un pré-gel par mélange de :
   - 97 g d'eau,
   - 0,14 g de Rhodadol 23 commercialisé par la Société Rhône-Poulenc,
   - 2,29 g de Empilan NP6 commercialisé par la Société ALBRIGHT-WILSON,
   - 0,57 DE Empicol ESB 3M commercialisé par la Société ALBRIGHT-WILSON.
b) Fabrication de la composition fluide par mélange de :
   - 30 g de poussière de houille,
   - 35 g de fines S-DVB,
   - 35 g de pré-gel de l'étape (a) ci-dessus.

Le mélange obtenu est d'apparence fluide et homogène et le reste pendant plus de trois semaines, jusqu'à son utilisation décrite ci-dessous.
c) Fabrication d'un moule de fonderie de composition suivante en poids :
   - 100 parties de sable siliceux de granulométrie 55 AFS,
   - 7 parties de bentonite calcique activée,
   - 3 partie de la composition fluide de l'étape (b) ci-dessus,
   - 2 parties d'eau.

On coule alors la fonte liquide dans le moule. Après refroidissement on constate une belle peau de pièce sans défaut et bien décapée.

## Revendications

1. Additif pour les sables de moulage en fonderie permettant de générer du carbone brillant, consistant en une composition fluide comprenant :
un support liquide composé d'un mélange d'eau et d'au moins un liquide organique, où l'eau représente au moins 30 % du poids du support liquide et/ou au moins 5 % en poids de la composition fluide,
des particules d'au moins une substance, autre que la houille, capable de produire du carbone brillant au cours de la coulée du métal,
la teneur dudit support liquide étant inférieure à 60% en poids de ladite composition et la teneur desdites particules étant comprise entre 85 et 5% en poids de ladite composition.

2. Additif selon la revendication 1, **caractérisé en ce** le liquide organique est choisi parmi les solvants aromatiques et les acides gras.

3. Additif selon l'une quelconque des revendications 1 ou 2, **caractérisé en ce que** au moins 50 % en poids des particules de substance, autre que la houille, capable de produire du carbone brillant, présentent une taille inférieure à environ 500 microns.

4. Additif selon l'une quelconque des revendications 1 à 3, **caractérisé en ce que** les particules de substance, autre que la houille, capable de produire du carbone brillant sont des particules d'un composé résineux comme des particules de polymère ou copolymère ou leur mélange dont les chaînes macromoléculaires comportent à raison de 80 % au moins de leur poids, des atomes de carbone et d'hydrogène.

5. Additif selon la revendication 4, **caractérisé en ce que** les particules de substance, autre que la houille, capable de produire du carbone brillant sont constituées de polyoléfines ou de leurs copolymères ou de copolymères dérivés.

6. Additif selon l'une quelconque des revendications 1 à 5, **caractérisé en ce que** les particules de substance, autre que la houille, capable de produire du carbone brillant, ont une capacité à générer du carbone brillant d'au moins 15 % en poids de leur poids mesurée selon la méthode définie par l'industrie Allemande de la fonderie dans Bestimmung von glanzkohlenstoff - V. D.G. p. 85, October 1980.

7. Additif selon l'une quelconque des revendications 1 à 6, **caractérisé en ce que** les particules de substance, autre que la houille, capable de produire du carbone brillant ont une teneur en matières volatiles d'au moins 50 % mesurée selon la méthode ISO 562-1981 et lesdites matières volatiles se dégagent à 80 % au moins, entre 200°C et 500°C.

8. Additif selon l'une quelconque des revendications 1 à 7, **caractérisé en ce que** les particules de substance, autre que la houille, capable de produire du carbone brillant ont une teneur en hydrocarbures aromatiques polycycliques faible et une teneur en souffre inférieure à 3 %.

9. Additif selon l'une quelconque des revendications 1 à 8, **caractérisé en ce que** la composition fluide comprend en outre une quantité adéquate d'un ou plusieurs agents de tenue en suspension, de rhéologie ou de surface pour éviter la décantation des particules ou la séparation de phases liquides.

10. Additif selon la revendication 9, **caractérisé en ce que** lesdits agents sont choisis parmi les argiles, les bentones, les tensio-actifs et les polysaccharides.

11. Additif selon l'une quelconque des revendications 1 à 10, **caractérisé en ce que** la composition fluide comprend en outre de 1 à 50 % en poids de poussière de houille dont la taille des particules est inférieure à 600 microns.

12. Additif selon l'une quelconque des revendications 1 à 11, **caractérisé en ce que** la composition fluide comprend jusqu'à environ 50 % en poids d'une poudre de coke, dont 80 % en poids est constitué par des particules dont la taille est inférieure à environ 600 microns.

13. Additif selon l'une quelconque des revendications 1 à 12, **caractérisé en ce que** la composition fluide comprend jusqu'à environ 30 % en poids d'un matériau granulaire siliceux ou silico-alumineux poreux dont la taille des particules est inférieure à 600 microns.

14. Procédé de préparation d'un additif selon l'une quelconque des revendications 1 à 13, **caractérisé en ce que** l'on incorpore dans un support liquide des particules d'au moins une substance, autre que la houille, capable de produire du carbone brillant, soit sous forme de particules fines dont la taille est inférieure à 500 microns à raison de 50 % de leur poids, sèches ou humides, soit par broyage en phase humide avec ledit support liquide.

15. Utilisation d'un additif selon l'une quelconque des revendications 1 à 13 pour la préparation d'une composition pour moulage en fonderie.

16. Composition pour moulage en fonderie à base de sable comprenant un additif selon l'une quelconque des revendications 1 à 13.

17. Procédé de préparation d'une composition pour moulage en fonderie, **caractérisé en ce que** l'on mélange au sable de fonderie une quantité d'au moins 0,05 % en poids d'un additif selon l'une quelconque des revendications 1 à 13, soit directement, soit par l'intermédiaire d'un pré-mélange avec d'autres matières.

## Claims

1. Additive for foundry moulding sands capable of generating lustrous carbon, consisting of a fluid composition comprising:
a liquid support composed of a mixture of water and at least one organic liquid, in which the water accounts for at least about 30% of the weight of the liquid support and/or at least 5% by weight of the fluid composition,
particles of at least one substance, other than coal, for forming lustrous carbon during casting of the metal,
the content of said liquid support being less than 60% by weight of the said composition and the content of the said particles being between 85% and 5% by weight of the said composition.

2. Additive according to claim 1, **characterised in that** the organic liquid is chosen from among aromatic solvents and fatty acids.

3. Additive according to either claim 1 or 2, **characterised in that** at least 50% by weight of the particles of the substance other than coal for forming lustrous carbon, are of a size smaller than about 500 microns.

4. Additive according to any one of claims 1 to 3, **characterised in that** the particles of the substance other than coal for forming lustrous carbon, are particles made from a resinous compound such as polymer or copolymer particles or their mixtures, and having macromolecular chains which comprise carbon and hydrogen atoms to the extent of at least 80% of their weight.

5. Additive according to claim 4, **characterised in that** the particles of the substance other than coal for forming lustrous carbon, , are made from polyolefins or their copolymers or derived copolymers.

6. Additive according to any one of claims 1 to 5, **characterised in that** the particles of the substance other than coal for forming lustrous carbon, , have a capacity for generating lustrous carbon, to produce at least 15% by weight of their weight measured according to the method defined by German foundry industry in Bestimmung von Glanzkohlenstoff-V.D.G. p. 85, October 1980.

7. Additive according to any one of claims 1 to 6, **characterised in that** the particles of the substance other than coal for forming lustrous carbon, , have a content of volatile materials of at least 50% measured according to ISO method 562-1981 and at least 80% of the said volatile materials are released between about 200°C and about 500°C.

8. Additive according to any one of claims 1 to 7, **characterised in that** the particles of the substance other than coal for forming lustrous carbon, have a low content of polycyclic aromatic hydrocarbons and a sulphur content less than 3%.

9. Additive according to any one of claims 1 to 8, **characterised in that** the fluid composition also comprises an appropriate quantity of one or more antisettling agents, flow agents or surfactants, to prevent settlement of the particles or separation of liquid phases.

10. Additive according to claim 9, **characterised in that** the said agents are selected from among clays, bentonites, surfactants and polysaccharides.

11. Additive according to any one of claims 1 to 10, **characterised in that** the fluid composition also comprises 1 to 50% by weight of coal dust having a particle size smaller than about 600 microns.

12. Additive according to any one of claims 1 to 11, **characterised in that** the said fluid composition comprises up to about 50% by weight of a coke powder, about 80% by weight of which is constituted by particles of a size smaller than about 600 microns.

13. Additive according to any one of claims 1 to 12, **characterised in that** the fluid composition comprises up to about 30% by weight of a porous granular siliceous or alumino-siliceous material, the particle size of which is smaller than 600 microns.

14. Process for the preparation of an additive according to any one of claims 1 to 13, **characterised in that** particles of at least one substance other than coal for forming lustrous carbon, are incorporated into a liquid support, either wet or dry in the form of fine particles with 50% by weight of particles being smaller than about 500 microns, or by grinding in the wet phase with the said liquid support.

15. Use of an additive according to any one of claims 1 to 13 for the preparation of a composition for casting in a foundry.

16. Composition for casting in a foundry, based on sand, comprising an additive according to any one of claims 1 to 13.

17. Process for preparation of a composition for casting in a foundry , **characterised in that** a quantity of at least 0.05% by weight of an additive according to any one of claims 1 to 13 is mixed with the foundry sand, either directly or through a premix with other materials.

## Patentansprüche

1. Additiv für die Formsande in der Gießerei, die es erlauben, Glanzkohlenstoff zu erzeugen, das aus einer fluiden Zusammensetzung besteht, die folgendes aufweist: einen flüssigen Träger, der sich aus einer Mischung aus Wasser und mindestens einer organischen Flüssigkeit zusammen setzt, in der das Wasser mindestens 30 % des Gewichtes vom flüssigen Träger und/oder mindestens 5 Gewichts-% der fluiden Zusammensetzung umfasst, Partikel von mindestens einer Substanz, die keine Kohle ist, die dazu geeignet ist, während des Gusses vom Metall Glanzkohlenstoff zu erzeugen, wobei der Gehalt des genannten flüssigen Trägers keine 60 Gewichts-% der genannten Zusammensetzung umfasst und wobei der Gehalt der genannten Partikel zwischen 85 und 5 Gewichts-% der genannten Zusammensetzung umfasst.

2. Additiv nach Anspruch 1, **dadurch gekennzeichnet, dass** die organische Flüssigkeit unter den aromatischen Lösungsmitteln und den Fettsäuren ausgewählt sind.

3. Additiv nach einem der Ansprüche 1 oder 2, **dadurch gekennzeichnet, dass** mindestens 50 Gewichts-% der Partikel mit einer Substanz, die keine Kohle ist, die dazu geeignet ist, Glanzkohlenstoff zu erzeugen, eine Größe von weniger als etwa 500 Mikron aufweisen.

4. Additiv nach einem der Ansprüche 1 bis 3, **dadurch gekennzeichnet, dass** die Partikel der Substanz, die keine Kohle ist, die dazu geeignet ist, Glanzkohlenstoff zu erzeugen, Partikel einer harzhaltigen Verbindung sind, wie Partikel von Polymer oder Copolymer oder deren Mischung, deren makromolekularen Ketten mindestens in Höhe von 80 % ihres Gewichts Kohlenstoff- und Wasserstoffatome enthalten.

5. Additiv nach Anspruch 4, **dadurch gekennzeichnet, dass** sich die Partikel der Substanz, die keine Kohle ist, die dazu geeignet ist, Glanzkohlenstoff zu erzeugen, aus Polyolefinen oder deren Copolymeren oder Copolymerderivaten zusammen setzen.

6. Additiv nach einem der Ansprüche 1 bis 5, **dadurch gekennzeichnet, dass** die Partikel der Substanz, die keine Kohle ist, die dazu geeignet ist, Glanzkohlenstoff zu erzeugen, eine Kapazität aufweisen, Glanzkohlenstoff von mindestens 15 Gewichts-% von ihrem Gewicht zu erzeugen, die gemäß des Verfahrens gemessen wird, das von der deutschen Industrie des Gießereiwesens in "Bestimmung von Glanzkohlenstoff" - V. D. G. Seite 85, Oktober 1980 definiert wird.

7. Additiv nach einem der Ansprüche 1 bis 6, **dadurch gekennzeichnet, dass** die Partikel der Substanz, die keine Kohle ist, die dazu geeignet ist, Glanzkohlenstoff zu erzeugen, einen Gehalt an flüchtigen Bestandteilen von mindestens 50 % aufweisen, der nach dem ISO 562-1981 Verfahren gemessen wird und wobei sich die genannten flüchtigen Bestandteile mindestens zu 80 % zwischen 200°C und 500°C freisetzen.

8. Additiv nach einem der Ansprüche 1 bis 7, **dadurch gekennzeichnet, dass** die Partikel der Substanz, die keine Kohle ist, die dazu geeignet ist, Glanzkohlenstoff zu erzeugen, einen niedrigen Gehalt an polycyclischen aromatischen Kohlenwasserstoffen aufweisen und einen Gehalt an Schwefel von weniger als 3 %.

9. Additiv nach einem der Ansprüche 1 bis 8, **dadurch gekennzeichnet, dass** die fluide Zusammensetzung darüber hinaus eine angemessene Menge von einem oder mehreren Suspensionsmitteln, rheologischen Mitteln oder Oberflächenmitteln aufweist, um die Dekantation der Partikel oder die Trennung von flüssigen Phasen zu verhindern.

10. Additiv nach Anspruch 9, **dadurch gekennzeichnet, dass** die genannten Mittel unter den Tonen, den Bentonen, den Tensiden und den Polysacchariden ausgewählt sind.

11. Additiv nach einem der Ansprüche 1 bis 10, **dadurch gekennzeichnet, dass** die fluide Zusammensetzung darüber hinaus von 1 bis 50 Gewichts-% Kohlenstaub aufweist, von dem die Größe der Partikel kleiner als 600 Mikron ist.

12. Additiv nach einem der Ansprüche 1 bis 11, **dadurch gekennzeichnet, dass** die fluide Zusammensetzung bis zu etwa 50 Gewichts-% eines Kokspulvers aufweist, von dem sich 80 Gewichts-% aus Partikeln zusammen setzen, deren Größe kleiner als etwa 600 Mikron ist.

13. Additiv nach einem der Ansprüche 1 bis 12, **dadurch gekennzeichnet, dass** die fluide Zusammensetzung bis zu etwa 30 Gewichts-% eines siliciumdioxidhaltigen körnigen Stoffs oder eines porösen aluminiumsilicathaltigen Stoffs aufweist, von dem die Größe der Partikel kleiner als 600 Mikron ist.

14. Verfahren zur Zubereitung eines Additivs nach einem der Ansprüche 1 bis 13, **dadurch gekennzeichnet, dass** man in einen flüssigen Träger Partikel inkorporiert, von mindestens einer Substanz, die keine Kohle ist, die dazu geeignet ist, Glanzkohlenstoff zu erzeugen, und dies entweder in Form von trockenen oder feuchten feinen Partikeln, deren Größe kleiner als 500 Mikron in Höhe von 50 % ihres Gewichts ist, oder durch Mahlen in feuchter Phase mit dem genannten flüssigen Träger.

15. Verwendung eines Additivs nach einem der Ansprüche 1 bis 13 für die Zubereitung einer Verbindung für das Formgießen im Gießereiwesen.

16. Verbindung für das Formgießen im Gießereiwesen auf der Basis von Sand mit einem Additiv nach einem der Ansprüche 1 bis 13.

17. Verfahren zur Zubereitung einer Verbindung für das Formgießen im Gießereiwesen, **dadurch gekennzeichnet, dass** unter den Gusssand eine Menge von mindestens 0,05 Gewichts-% eines Additivs nach einem der Ansprüche 1 bis 13 vermengt wird, und dies entweder direkt, oder mit Hilfe einer Vormischung mit anderen Stoffen.
